# EUROPÄISCHE PATENTANMELDUNG

(11) **EP 4 708 559 A1**
(43) Veröffentlichungstag der Anmeldung: **11.03.2026**
(21) Anmeldenummer: 25187848.4
(22) Anmeldetag: 07.07.2025
(51) Int. Cl.: H01P 3/12, H01P 11/00

(54) **WELLENLEITERTEIL FÜR EINE ANTENNENVORRICHTUNG, ANTENNENVORRICHTUNG UND HERSTELLUNGSVERFAHREN FÜR EIN WELLENLEITERTEIL FÜR EINE ANTENNENVORRICHTUNG**

(30) Priorität: 06.09.2024 DE 102024208508
(71) Anmelder: Robert Bosch GmbH, 70442 Stuttgart (DE)
(72) Erfinder: Lopez Cuenca, Daniel, 70178 Stuttgart (DE); Klett, Gustav, 72116 Moessingen (DE); Gonzalez Marin, Julio Alberto, 70563 Stuttgart (DE); Vilaltella Esteve, Robert, 70771 Echterdingen (DE); Schuerer, Martin, 72768 Reutlingen (DE); Kittel, Hartmut, 71287 Weissach-Flacht (DE)

(57) **Zusammenfassung**

Die vorliegende Erfindung betrifft ein Wellenleiterteil für eine Antennenvorrichtung mit einem einteiligen, zweiteiligen oder mehrteiligen Hohlleiter (10), welcher ein Innenvolumen (12) zumindest teilweise umgibt, wobei der Hohlleiter (10) einen Massenanteil von Aluminium von mindestens 50 Gew.-% aufweist und/oder auf und/oder über mindestens einer zu dem Innenvolumen (12) ausgerichteten Oberfläche (16) des Hohlleiters (10) eine Metallbeschichtung (22) mit einem Massenanteil von Aluminium von mindestens 50 Gew.-% ausgebildet ist. Insbesondere kann der Hohlleiter (10) zumindest teilweise aus einem Kunststoff geformt sein und die auf und/oder über der mindestens einen zu dem Innenvolumen (12) ausgerichteten Oberfläche (16) des Hohlleiters (10) angeordnete Metallbeschichtung (22) mit einem Massenanteil von Aluminium von mindestens 50 Gew.-% aufweisen. Alternativ können der einteilige Hohlleiter, zwei Hohlleiterbauteile (10a, 10b) des zweiteiligen Hohlleiters (10) oder alle zumindest drei Hohlleiterbauteile des mehrteiligen Hohlleiters aus mindestens einem Materialblock mit jeweils einem Massenanteil von Aluminium von mindestens 90 Gew.-% herausstrukturiert sein.

## Beschreibung

Die vorliegende Erfindung betrifft ein Wellenleiterteil für eine Antennenvorrichtung. Ebenso betrifft die vorliegende Erfindung eine Antennenvorrichtung. Des Weiteren betrifft die vorliegende Erfindung ein Herstellungsverfahren für ein Wellenleiterteil für eine Antennenvorrichtung.

### Stand der Technik

In der WO 2024 / 153357 A1 sind eine Wellenleiterantenne und ein Verfahren zu deren Herstellung, bzw. einer damit ausgebildeten Leistungsteilvorrichtung, beschrieben.

### Offenbarung der Erfindung

Die vorliegende Erfindung schafft ein Wellenleiterteil für eine Antennenvorrichtung mit den Merkmalen des Anspruchs 1, eine Antennenvorrichtung mit den Merkmalen des Anspruchs 11 und ein Herstellungsverfahren für ein Wellenleiterteil einer Antennenvorrichtung mit den Merkmalen des Anspruchs 12.

### Vorteile der Erfindung

Die vorliegende Erfindung schafft Wellenleiterteile, bzw. mit Wellenleiterteilen ausgestattete Antennenvorrichtungen, welche sich aufgrund der Ausbildung eines jeweiligen Hohlleiters des jeweiligen Wellenleiterteils mit einem Massenanteil von Aluminium von mindestens 50 Gew.-% (Gewichtsprozent) und/oder seiner Metallbeschichtung mit einem Massenanteil von Aluminium von mindestens 50 Gew.-% (Gewichtsprozent) verglichen mit einem herkömmlicherweise aluminiumlosen Wellenleiter deutlich besser für ihre standardgemäßen Funktionen eignen. Insbesondere weist ein mittels der vorliegenden Erfindung gewonnenes Wellenleiterteil eine hohe elektrische Leitfähigkeit insbesondere für elektromagnetische Wellen mit Frequenzen im Radiofrequenzbereich, speziell mit Frequenzen zwischen 76 GHz (Gigahertz) bis 81 GHz (Gigahertz), auf, weshalb mittels des Wellenleiterteils eine relativ verlustarme Ausbreitung derartiger elektromagnetischen Wellen möglich ist. Da Aluminium ein vergleichsweise kostengünstiges Material ist, ermöglicht die vorliegende Erfindung auch die Herstellung von Wellenleiterteilen, bzw. damit ausgestatteten Antennenvorrichtungen, zu vergleichsweise geringen Herstellungskosten. Ein weiterer Vorteil eines mittels der vorliegenden Erfindung gewonnenen Wellenleiterteils ist die mittels der Verwendung von Aluminium realisierte vergleichsweise hohe Robustheit des Wellenleiterteils selbst bei extremen Temperaturen, wie z.B. in einem Temperaturbereich zwischen -40 °C bis zu 130 °C, extrem starken (schockartigen) Temperaturschwankungen und in einer Umgebung mit chemisch reaktiven Materialien. Deshalb eignen sich die mittels der vorliegenden Erfindung gewonnenen Wellenleiterteile auch gut zur Verwendung im Automobilbereich, obwohl ihre Einsetzbarkeit nicht auf diesen beschränkt ist.

Bei einer vorteilhaften Ausführungsform des Wellenleiterteils ist der Hohlleiter zumindest teilweise aus einem Kunststoff geformt und weist die auf und/oder über der mindestens einen zu dem Innenvolumen ausgerichteten Oberfläche des Hohlleiters angeordnete Metallbeschichtung mit einem Massenanteil von Aluminium von mindestens 50 Gew.-% auf. Durch die Herstellung des Hohlleiters aus dem Kunststoff und die spätere Ausbildung der hier beschriebenen Metallbeschichtung ist eine robuste Kombination von Materialien an dem Wellenleiterteil realisiert, welche eine hohe elektrische Leitfähigkeit aufweist und sich deshalb gut für einen verlustarmen Betrieb im Hochfrequenzbereich verwenden lässt. Zusätzlich können die hier beschriebenen kostengünstigen Materialien (Kunststoff und Material der Metallbeschichtung) mittels einfach ausführbarer Prozesse verarbeitet werden. Die hier beschriebene Ausführungsform des Wellenleiterteils kann deshalb zu relativ geringen Herstellungskosten produziert werden.

Vorzugsweise umfasst der Kunststoff Polyphenylensulfid, Polyamid, Polybutylenterephthalat und/oder Polycarbonat. Die hier beschriebenen Kunststoffarten realisieren eine gute Robustheit der zusammenwirkenden Metallbeschichtung selbst bei extremen Temperaturen, wie z.B. in einem Temperaturbereich zwischen -40 °C bis 130 °C, extremen Temperaturschwankungen, gegenüber Feuchtigkeit und gegenüber chemisch reaktiven Gasen.

Beispielsweise kann die auf und/oder über der mindestens einen zu dem Innenvolumen ausgerichteten Oberfläche des Hohlleiters angeordnete Metallbeschichtung einen Massenanteil von Aluminium von mindestens 90 Gew.- % aufweisen. Unter der Metallbeschichtung kann insbesondere auch eine Aluminiumbeschichtung verstanden werden. Ein derart hoher Massenanteil des Aluminiums von mindestens 90 Gew.-% kann nicht nur zur Einsparung von Materialkosten genutzt werden, sondern trägt auch in der Regel zur verbesserten Haftung der Metallbeschichtung an dem jeweiligen Hohlleiter bei.

Bevorzugter Weise grenzt die Metallbeschichtung auf ihrer jeweiligen zu dem Innenvolumen ausgerichteten Seite an einer Schutzschicht, welche natürliches Aluminiumoxid umfasst, an. Die Schutzschicht verhindert in diesem Fall eine zusätzliche Oxidierung der Metallbeschichtung und/oder eine chemische Reaktion zwischen der Metallbeschichtung und einem chemisch reaktiven Material in einer räumlichen Umgebung der hier beschriebenen Ausführungsform des Wellenleiterteils.

Als vorteilhafte Weiterbildung kann zwischen der Metallbeschichtung und der benachbarten Oberfläche des Hohlleiters eine Pufferschicht mit einem Massenanteil von Nickel und/oder Chrom von mindestens 50 Gew.-% angeordnet sein. Die Pufferschicht trägt dann zur Verbesserung der Haftung der Metallbeschichtung an dem zugeordneten Hohlleiter bei.

Vorzugsweise weist die Pufferschicht einen Massenanteil von Nickel zwischen 70 Gew.-% und 90 Gew.-% und einen Massenanteil von Chrom zwischen 10 Gew.- % und 30 Gew.-% auf. Ein derartiges Nickel-Chrom-Verhältnis der Pufferschicht verbessert die Haftung der Metallbeschichtung, insbesondere auch aufgrund des relativ hohen Massenanteils von Aluminium der Metallbeschichtung, signifikant.

Als weitere vorteilhafte Weiterbildung kann die Metallbeschichtung und/oder die Schutzschicht auf ihrer jeweiligen zu dem Innenvolumen ausgerichteten Seite von mindestens einer Passivierungsschicht, welche Aluminiumoxid, Aluminiumnitrid, Silber, Gold, Chrom und/oder Nickel umfasst, abgedeckt sein. In diesem Fall realisiert die mindestens eine Passivierungsschicht eine verbesserte Robustheit des hier beschriebenen Wellenleiterteils gegenüber chemisch reaktiven Flüssigkeiten und chemisch reaktiven Gasen.

Bei einer weiteren vorteilhaften Ausführungsform des Wellenleiterteils sind der einteilige Hohlleiter, zwei Hohlleiterbauteile des zweiteiligen Hohlleiters oder alle zumindest drei Hohlleiterbauteile des mehrteiligen Hohlleiters aus mindestens einem Materialblock mit jeweils einem Massenanteil von Aluminium von mindestens 90 Gew.-% herausstrukturiert. Auch die hier beschriebene Ausführungsform des Wellenleiterteils hat eine hohe Robustheit selbst bei extremen Temperaturen, wie insbesondere in einem Temperaturbereich zwischen -40 °C bis 130 °C, bei extremen Temperaturschwankungen und gegenüber chemisch reaktiven Materialien.

Insbesondere kann der Hohlleiter ein erstes Hohlleiterbauteil und ein zweites Hohlleiterbauteil umfassen, wobei das erste Hohlleiterbauteil und das zweite Hohlleiterbauteil ohne eine elektrisch leitende Löt- oder Kleberverbindung so zueinander angeordnet sind, dass eine von einem ersten offenen Ende des Innenvolumens zu einem zweiten offenen Ende des Innenvolumens durch das Innenvolumen verlaufende Längsachse definierbar ist, bezüglich welcher das erste Hohlleiterbauteil auf einer ersten Seite der Längsachse und das zweite Hohlleiterbauteil auf einer von der ersten Seite weg gerichteten zweiten Seite der Längsachse liegen. Gerade weil der hier beschriebene Hohlleiter trotz seiner Realisierung aus dem ersten Hohlleiterbauteil und dem zweiten Hohlleiterbauteil keine elektrisch leitende Löt- oder Kleberverbindung benötigt, können der Hohlleiter selbst oder seine Metallbeschichtung den vergleichsweise hohen Massenanteil von Aluminium von mindestens 50 Gew.-% aufweisen. Die Ausbildung des Hohlleiters aus dem ersten Hohlleiterbauteil und dem zweiten Hohlleiterbauteil steht somit der vorteilhaften Verwendung von Aluminium nicht entgegen.

Auch bei einer Antennenvorrichtung mit einem derartigen Wellenleiterteil sind die vorausgehend genannten Vorteile gewährleistet.

Des Weiteren schafft auch ein Ausführen eines korrespondierenden Herstellungsverfahrens für ein Wellenleiterteil einer Antennenvorrichtung die oben erläuterten Vorteile. Es wird ausdrücklich darauf hingewiesen, dass das Herstellungsverfahren gemäß den oben beschriebenen Ausführungsformen des Wellenleiterteils weitergebildet werden kann.

### Kurze Beschreibung der Zeichnungen

Weitere Merkmale und Vorteile der vorliegenden Erfindung werden nachfolgend anhand der Figuren erläutert. Es zeigen:
- Fig. 1: eine schematische Darstellung einer ersten Ausführungsform des Wellenleiterteils;
- Fig. 2 bis 9: schematische Darstellungen von je einer weiteren Ausführungsform des Wellenleiterteils; und
- Fig. 10: ein Flussdiagramm zum Erläutern einer Ausführungsform des Herstellungsverfahrens für ein Wellenleiterteil einer Antennenvorrichtung.

### Ausführungsformen der Erfindung

Fig. 1 zeigt eine schematische Darstellung einer ersten Ausführungsform des Wellenleiterteils.

Das in Fig. 1 schematisch dargestellte Wellenleiterteil hat einen Hohlleiter 10, welcher ein Innenvolumen 12 zumindest teilweise umgibt. Unter dem Innenvolumen 12 kann ein mit mindestens einem gasförmigen Material befüllbares/gefülltes Volumen, wie insbesondere ein mit Luft befüllbares/gefülltes Volumen, verstanden werden. Lediglich beispielhaft ist der Hohlleiter 10 der Ausführungsform der Fig. 1 ein zweiteiliger Hohlleiter 10, welcher ein erstes Hohlleiterbauteil 10a und ein zweites Hohlleiterbauteil 10b umfasst. Alternativ kann der Hohlleiter 10 jedoch auch ein einteiliger Hohlleiter oder ein mehrteiliger Hohlleiter mit zumindest drei Hohlleiterbauteilen sein.

Das Wellenleiterteil kann zur Ausbreitung einer elektromagnetischen Welle durch das Innenvolumen 12, insbesondere entlang einer Längsachse 14 des Innenvolumens 12, welche von einem ersten offenen Ende des Innenvolumens 12 zu einem zweiten offenen Ende des Innenvolumens 12 durch das Innenvolumen 12 verläuft, genutzt werden. Die sich ausbreitende elektromagnetische Welle ist von elektrischen Oberflächenströmen an mindestens einer zu dem Innenvolumen 12 ausgerichteten Oberfläche 16 des Hohlleiters 10 begleitet. Mittels der Pfeile 18 ist in Fig. 1 auch eine sogenannte traversale elektrische Welle TE10 wiedergegeben. Erkennbar ist dabei auch, dass die traversale elektrische Welle TE 10 in einer Symmetrieebene 20, bezüglich welcher das erste Hohlleiterbauteil 10a spiegelsymmetrisch zu dem zweiten Hohlleiterbauteil 10b angeordnet ist, keine elektrischen Oberflächenströme an der mindestens einen zu dem Innenvolumen 12 ausgerichteten Oberfläche 16 des Hohlleiters 10 auslöst. Deshalb können das erste Hohlleiterbauteil 10a und das zweite Hohlleiterbauteil 10b auch getrennt voneinander und ohne eine elektrisch leitende Löt- oder Kleberverbindung zueinander vorliegen. Stattdessen ist es ausreichend, wenn das erste Hohlleiterbauteil 10a und das zweite Hohlleiterbauteil 10b ohne eine elektrisch leitende Löt- oder Kleberverbindung so zueinander angeordnet sind, dass das erste Hohlleiterbauteil 10a auf einer ersten Seite der Längsachse 14 und das zweite Hohlleiterbauteil 10b auf einer von der ersten Seite weg gerichteten zweiten Seite der Längsachse 14 liegen.

Die entfallende Notwendigkeit zur Ausbildung einer elektrisch leitenden Löt- oder Kleberverbindung zwischen dem ersten Hohlleiterbauteil 10a und dem zweiten Hohlleiterbauteil 10b ermöglicht eine Ausbildung des Hohlleiters 10 mit einem Massenanteil von Aluminium von mindestens 50 Gew.-% (Gewichtsprozent). Insbesondere kann der Hohlleiter 10 einen Massenanteil von Aluminium von mindestens 90 Gew.-% (Gewichtsprozent), wie einen Massenanteil von Aluminium von mindestens 95 Gew.-% (Gewichtsprozent), speziell einen Massenanteil von Aluminium von mindestens 99,95 Gew.-% (Gewichtsprozent), haben. Mit Aluminium kann ein vergleichsweise kostengünstiges und relativ leicht bearbeitbares/formbares Material für den Hohlleiter 10 verwendet werden. Die Ausbildung des Hohlleiters 10 mit einem Massenanteil des Aluminiums von mindestens 50 Gew.-% (Gewichtsprozent) trägt vorteilhaft zur Realisierung einer hohen elektrischen Leitfähigkeit des Wellenleiterteils insbesondere für elektromagnetische Wellen mit Frequenzen im Radiofrequenzbereich, speziell mit Frequenzen zwischen 76 GHz (Gigahertz) bis 81 GHz (Gigahertz), bei, sodass sich das hier beschriebene Wellenleiterteil vorteilhaft zur Ausbreitung derartiger elektromagnetischen Wellen eignet. Außerdem weist das Material Aluminium eine hohe Temperaturbeständigkeit und eine gute Robustheit gegenüber chemisch reaktiven Materialien auf.

Der zweiteilige Hohlleiter 10, bzw. ein entsprechender einteiliger Hohlleiter oder ein korrespondierender mehrteiliger Hohlleiter mit zumindest drei Hohlleiterbauteilen, kann aus mindestens einem Materialblock mit einem jeweiligen Massenanteil von Aluminium von mindestens 90 Gew.-% (Gewichtsprozent), vorzugsweise mit einem jeweiligen Massenanteil von Aluminium von mindestens 95 Gew.-% (Gewichtsprozent), insbesondere mit einem jeweiligen Massenanteil von Aluminium von mindestens 99,95 Gew.-% (Gewichtsprozent), herausstrukturiert sein. Das Herausstrukturieren des jeweiligen Hohlleiters 10, bzw. seiner Hohlleiterbauteile 10a und 10b, kann z.B. mittels eines Fräsens, eines Stanzens und/oder eines Lochstanzens erfolgen. Alternativ kann der Hohlleiter 10 mit einem Massenanteil von Aluminium von mindestens 50 Gew.-% (Gewichtsprozent) auch mittels eines Druckgießens (Pressure Die Casting) hergestellt sein. Es wird jedoch ausdrücklich darauf hingewiesen, dass die hier aufgezählten Beispiele für einen Herausstrukturierungsprozess oder Herstellungsprozess nur beispielhaft zu interpretieren sind.

Fig. 2 zeigt eine schematische Darstellung einer zweiten Ausführungsform des Wellenleiterteils.

Im Unterschied zu der zuvor beschriebenen Ausführungsform hat das Wellenleiterteil der Fig. 2 einen Hohlleiter 10, welcher zumindest teilweise aus einem Kunststoff/Plastik geformt ist. Außerdem ist auf und/oder über mindestens einer zu dem Innenvolumen 12 ausgerichteten Oberfläche 16 des Hohlleiters 10 eine Metallbeschichtung 22 mit einem Massenanteil von Aluminium von mindestens 50 Gew.-% (Gewichtsprozent) ausgebildet. Ein derart hoher Massenanteil von Aluminium in der Metallbeschichtung 22 ist möglich, da trotz eines "Fehlens" einer elektrisch leitenden Löt- oder Kleberverbindung zwischen dem ersten Hohlleiterbauteil 10a und dem zweiten Hohlleiterbauteil 10b die Ausbreitung von elektromagnetischen Wellen entlang der Längsachse 14 des Innenvolumens 12 störungsfrei möglich ist. Damit muss bei der Ausbildung der Metallbeschichtung 22 keine Rücksicht auf eine Robustheit von deren mindestens einem Material gegenüber einer nicht mehr benötigten elektrisch leitenden Löt- oder Kleberverbindung genommen werden.

Die Metallbeschichtung 22 mit einem Massenanteil von Aluminium von mindestens 50 Gew.-% (Gewichtsprozent) ermöglicht eine gute Eignung des Wellenleiterteils zur Ausbreitung von elektromagnetischen Wellen, insbesondere elektromagnetischer Wellen mit Frequenzen im Radiofrequenzbereich, speziell elektromagnetischer Wellen mit Frequenzen zwischen 76 GHz (Gigahertz) bis 81 GHz (Gigahertz). Es wird hier auch darauf hingewiesen, dass die Verwendung von einer derartigen aluminiumreichen Metallbeschichtung 22 eine vergleichsweise verlustarme Ausbreitung von elektromagnetischen Wellen durch das Wellenleiterteil ermöglicht. Bevorzugter Weise ist die mindestens eine zu dem Innenvolumen 12 ausgerichtete Oberfläche 16 des Hohlleiters 10 (im Wesentlichen) vollständig von der Metallbeschichtung 22 abgedeckt.

Die auf und/oder über der mindestens einen zu dem Innenvolumen 12 ausgerichteten Oberfläche 16 des Hohlleiters 10 angeordnete Metallbeschichtung 22 weist vorzugsweise einen Massenanteil von Aluminium von mindestens 90 Gew.-% (Gewichtsprozent), bevorzugter Weise einen Massenanteil von Aluminium von mindestens 95 Gew.-% (Gewichtsprozent), speziell einen Massenanteil von Aluminium von mindestens 99,95 Gew.-% (Gewichtsprozent), auf. Man kann damit die Metallbeschichtung 22 auch als eine Aluminiumbeschichtung (Aluminum Metal Coating) bezeichnen. Die Metallbeschichtung 22 kann darum kostenoptimiert und trotzdem mit einer hohen elektrischen Leitfähigkeit realisiert werden. Zusätzlich kann der Hohlleiter 10 aus Kunststoff/Plastik auch kostengünstig, z.B. durch Ausführen eines Spritzgussverfahrens, produziert werden. Der Hohlleiter 10, bzw. seine Hohlleiterbauteile 10a und 10b, können insbesondere jeweils ein sogenanntes Kunststoff-Spritzgussteil (Injection-Molded Plastic Part) sein.

Der zur Herstellung des Hohlleiters 10, bzw. seiner Hohlleiterbauteile 10a und 10b, eingesetzte Kunststoff umfasst/ist vorzugsweise Polyphenylensulfid (PPS), Polyamid (PA), Polybutylenterephthalat (PBT) und/oder Polycarbonat (PC). Damit können vergleichsweise kostengünstige Materialien für den Kunststoff verwendet werden, welche zusätzlich noch eine gute Haftung der aluminiumreichen Metallbeschichtung 22 an dem Hohlleiter 10 gewährleisten. Es wird hier auch darauf hingewiesen, dass die hier genannten Beispiele für den Kunststoff eine gute Robustheit gegenüber Extremtemperaturen und chemisch reaktiven Materialien (Flüssigkeiten und Gasen) aufweisen. Insbesondere Polyphenylensulfid (PPS) hat einen thermischen Ausdehnungskoeffizienten ähnlich dem von Aluminium. Dies trägt ebenfalls zur Verbesserung der Haftung der Metallbeschichtung 22 an dem Hohlleiter 10 bei. Sofern gewünscht, kann der Kunststoff auch mit Mineralien, Glasfasern und/oder Glaskugeln gefüllt sein.

Zur Ausbildung der Metallbeschichtung 22 auf und/oder über der mindestens einen zu dem Innenvolumen 12 ausgerichteten Oberfläche 16 des Hohlleiters 10 können ein PVD-Prozess (Physical Vapour Deposition, Physikalische Gasphasenabscheidung), ein Sputtering-Prozess/Kathoden-Zerstäubungsprozess, wie insbesondere ein DC-Sputtern und/oder ein RF-Sputtern, ein Verdampfungs-Prozess (Evaporation) und/oder ein galvanischer Beschichtungsprozess (Electroplating, Galvanisieren) ausgeführt werden. Die hier aufgezählten Prozesse zum Ausbilden der Metallbeschichtung 22 sind jedoch nicht abschließend zu interpretieren. Eine Schichtdicke der Metallbeschichtung 22 liegt vorzugsweise zwischen 300 nm (Nanometer) und 3000 nm (Nanometer).

Vorzugsweise grenzt die Metallbeschichtung 22 auf ihrer jeweiligen zu dem Innenvolumen 12 ausgerichteten Seite an einer Schutzschicht 24, welche natürliches Aluminiumoxid umfasst, an. Die Schutzschicht 24 kann insbesondere (im Wesentlichen) eine natürliche Aluminiumoxidschicht (Natural Aluminium Oxid Layer) sein. Mittels der Schutzschicht 24 kann die Metallbeschichtung 22 vor einer (weiteren) Oxidierung verlässlich geschützt werden. Die Schutzschicht 24 gewährleistet auch einen vergleichsweise geringen dielektrischen Verlust bei der Ausbreitung von elektromagnetischen Wellen mit Frequenzen im Radiofrequenzbereich, speziell von elektromagnetischen Wellen mit Frequenzen zwischen 76 GHz (Gigahertz) bis 81 GHz (Gigahertz). Zum Ausbilden der Schutzschicht 24 kann auch eine sogenannte natürliche Oxidierung genutzt werden, indem die Metallbeschichtung 22 kurzzeitig einer sauerstoffhaltigen Luft ausgesetzt wird. Damit besteht keine Notwendigkeit zur künstlichen Abscheidung der Schutzschicht 24. Es ist auch nicht notwendig, eine Schichtdicke der Schutzschicht 24 während der Aussetzung der Metallbeschichtung 22 an sauerstoffhaltigen Luft zu kontrollieren, da sich in der Regel eine vorteilhafte Schichtdicke der Schutzschicht 24 automatisch einstellt.

Bezüglich weiterer Merkmale und Eigenschaften des Wellenleiterteils der Fig. 2 und seiner Vorteile wird auf die zuvor beschriebene Ausführungsform der Fig. 1 verwiesen.

Fig. 3 zeigt eine schematische Darstellung einer dritten Ausführungsform des Wellenleiterteils.

Das in Fig. 3 schematisch dargestellte Wellenleiterteil weist als Ergänzung zu der zuvor beschriebenen Ausführungsform der Fig. 2 eine Pufferschicht 26, welche zwischen der Metallbeschichtung 22 und der benachbarten Oberfläche 16 des Hohlleiters 10 angeordnet ist, auf. Die Pufferschicht 26 ist mit einem Massenanteil von Nickel und/oder Chrom von mindestens 50 Gew.-% (Gewichtsprozent) ausgebildet. Die Pufferschicht 26 verbessert eine Haftung der aluminiumreichen Metallbeschichtung 22 an dem Hohlleiter 10. Insbesondere die Materialien Nickel und Chrom eignen sich besonders gut zur Verbesserung der Haftung der aluminiumreichen Metallbeschichtung 22 an dem Hohlleiter 10. Die Pufferschicht 26 kann deshalb auch als eine Haftvermittlungsschicht oder Haftverbesserungsschicht bezeichnet werden.

Bevorzugter Weise ist die mindestens eine zu dem Innenvolumen 12 ausgerichtete Oberfläche 16 des Hohlleiters 10 (im Wesentlichen) vollständig von der Pufferschicht 26 abgedeckt, wobei mindestens eine zu der zu dem Innenvolumen 12 ausgerichtete Grenzfläche der Pufferschicht 26 mit der Metallbeschichtung 22 bedeckt ist. Vorzugsweise hat die Pufferschicht 26 einen Massenanteil von Nickel und/oder Chrom von mindestens 65 Gew.-% (Gewichtsprozent), bevorzugter Weise einen Massenanteil von Nickel und/oder Chrom von mindestens 80 Gew.-% (Gewichtsprozent), speziell einen Massenanteil von Nickel und/oder Chrom von mindestens 95 Gew.-% (Gewichtsprozent). Beispielsweise kann die Pufferschicht 26 eine Chromschicht sein.

Alternativ kann die Pufferschicht 26 eine Nickel-Chrom-Legierungsschicht sein. Bevorzugter Weise weist die Pufferschicht 26 dann einen Massenanteil von Nickel zwischen 70 Gew.-% (Gewichtsprozent) und 90 Gew.-% (Gewichtsprozent) und einen Massenanteil von Chrom zwischen 10 Gew.-% (Gewichtsprozent) und 30 Gew.-% (Gewichtsprozent) auf. Insbesondere kann die Pufferschicht 26 einen Massenanteil von Nickel zwischen 75 Gew.-% (Gewichtsprozent) und 85 Gew.-% (Gewichtsprozent) und einen Massenanteil von Chrom zwischen 15 Gew.-% (Gewichtsprozent) und 25 Gew.-% (Gewichtsprozent) haben. Bei einer besonders vorteilhaften Ausführungsform ist die Pufferschicht 26 eine Nickel-Chrom-Legierungsschicht mit einem Massenanteil von Nickel zwischen 79 Gew.-% (Gewichtsprozent) und 81 Gew.-% (Gewichtsprozent) und einem Massenanteil von Chrom zwischen 19 Gew.-% (Gewichtsprozent) und 21 Gew.-% (Gewichtsprozent).

Auch zur Ausbildung der Pufferschicht 26 können ein PVD-Prozess (Physical Vapour Deposition, Physikalische Gasphasenabscheidung), ein Sputtering-Prozess/Sprüh-Prozess, wie insbesondere ein DC-Sputtern und/oder ein RF-Sputtern, ein Verdampfungs-Prozess (Evaporation) und/oder ein galvanischer Beschichtungsprozess (Electroplating, Galvanisieren) ausgeführt werden. Eine bevorzugte Schichtdicke der Pufferschicht 26 liegt zwischen 10 nm (Nanometer) und 300 nm (Nanometer), insbesondere zwischen 20 nm (Nanometer) und 200 nm (Nanometer).

Bezüglich weiterer Merkmale und Eigenschaften des Wellenleiterteils der Fig. 3 und seiner Vorteile wird auf die zuvor beschriebenen Ausführungsformen der Fig. 1 und 2 verwiesen.

Fig. 4 und 5 zeigen schematische Darstellungen von je einer weiteren Ausführungsform des Wellenleiterteils.

Die in den Fig. 4 und 5 schematisch dargestellten Wellenleiterteile unterscheiden sich von der Ausführungsform der Fig. 3 vor allem darin, dass ihre Metallbeschichtung 22 (siehe Fig. 4) oder ihre Schutzschicht 24 (siehe Fig. 5) auf ihrer jeweiligen zu dem Innenvolumen 12 ausgerichteten Seite von mindestens einer Passivierungsschicht 28 abgedeckt ist. Die mindestens eine Passivierungsschicht 28 kann eine unerwünschte (weitere) Oxidierung der Metallbeschichtung 22 mit ihrem Massenanteil von Aluminium von mindestens 50 Gew.-% (Gewichtsprozent) zusätzlich verhindern. Wie in Fig. 4 erkennbar ist, kann gegebenenfalls auch auf eine Ausbildung der Schutzschicht 24 verzichtet werden. Insbesondere kann mindestens eine zu dem Innenvolumen 12 ausgerichtete Grenzfläche der Metallbeschichtung 22 oder der Schutzschicht 24 (im Wesentlichen) vollständig von der mindestens einen Passivierungsschicht 28 abgedeckt sein. Die mindestens eine Passivierungsschicht 28 umfasst vorzugsweise Aluminiumoxid (Al₂O₃), Aluminiumnitrid (AlN), Silber, Gold, Chrom und/oder Nickel. Vorzugsweise ist die mindestens eine Passivierungsschicht 28 eine Aluminiumoxidschicht, eine Aluminiumnitridschicht, eine Silberschicht, eine Goldschicht, eine Chromschicht und/oder eine Nickel-Chrom-Legierungsschicht, insbesondere mit einem Massenanteil Nickel zwischen 70 Gew.-% und 90 Gew.- % und einem Massenanteil von Chrom zwischen 10 Gew.-% und 30 Gew.-%.

Für eine Schichtdicke der einzigen Passivierungsschicht 28 und/oder eines Schichtstapels aus mindestens zwei Passivierungsschichten 28 sind Werte unter 200 nm (Nanometer) vorteilhaft. Bevorzugter Weise liegt die Schichtdicke der einzigen Passivierungsschicht 28 oder des Schichtstapels zwischen 50 nm (Nanometer) und 100 nm (Nanometer). Es wird auch darauf hingewiesen, dass, obwohl die mindestens eine Passivierungsschicht 28 auch eine Silberschicht oder eine Goldschicht sein kann, aufgrund der entfallenden Notwendigkeit eines elektrischen Kontakts zwischen den Hohlleiterbauteilen 10a und 10b, auf eine Verwendung der vergleichsweise teuren Materialien Silber und Gold für die mindestens eine Passivierungsschicht 28 problemlos verzichtet werden kann.

Vorteilhafterweise kann zum Bilden der mindestens einen Passivierungsschicht 28 häufig die gleiche Abscheidungstechnologie, welche auch zur Ausbildung der Metallbeschichtung 22 genutzt wird, verwendet werden. Beispielsweise kann die mindestens eine Passivierungsschicht 28 mittels eines PVD-Prozesses (Physical Vapour Deposition, Physikalische Gasphasenabscheidung), mittels eines Sputtering-Prozesses/Sprüh-Prozesses, wie insbesondere mittels eines DC-Sputterns und/oder eines RF-Sputterns, mittels eines Verdampfungs-Prozesses (Evaporation) und/oder mittels eines galvanischen Beschichtungsprozesses (Electroplating, Galvanisieren) gebildet werden. Insbesondere sofern die mindestens eine Passivierungsschicht 28 eine Aluminiumoxidschicht und/oder eine Aluminiumnitridschicht ist/umfasst, kann durch Zugabe von Sauerstoff oder Stickstoff der jeweilige Abscheidungsprozess "fließend" von der Abscheidung der Metallbeschichtung 22 in die Abscheidung der mindestens einen Passivierungsschicht 28 übergehen.

Bezüglich weiterer Merkmale und Eigenschaften der Wellenleiterteile der Fig. 4 und 5 und ihrer Vorteile wird auf die zuvor beschriebenen Ausführungsformen der Fig. 1 bis 3 verwiesen.

Fig. 6 bis 9 zeigen schematische Darstellungen von je einer weiteren Ausführungsform des Wellenleiterteils.

Die Wellenleiterteile der Fig. 6 bis 9 unterscheiden sich von den zuvor beschriebenen Ausführungsformen der Fig. 2 bis 5 lediglich darin, dass das erste Hohlleiterbauteil 10a und das zweite Hohlleiterbauteil 10b des Hohlleiters 10 derart weit beabstandet voneinander angeordnet sind, dass selbst nach einer Abscheidung und/oder Bildung ihrer Schichten 22 bis 28 noch ein Spalt 30 zwischen den beschichteten Hohlleiterbauteilen 10a und 10b verbleibt, welcher sich von einer äußeren Umgebung des Hohlleiters 10 bis in das Innenvolumen 12 erstreckt und in welchem mindestens ein gasförmiges Material, wie insbesondere Luft, vorliegen kann. Der Spalt 30 hat (im Wesentlichen) keinen Einfluss auf die "weiterzuleitende" elektromagnetische Welle. Eine maximale Spaltbreite des Spalts 30 ist vorzugsweise kleiner als 2 mm (Millimeter), insbesondere kleiner als 1 mm (Millimeter), speziell kleiner als 0,5 mm (Millimeter).

Bezüglich weiterer Merkmale und Eigenschaften der Wellenleiterteile der Fig. 6 bis 9 und ihrer Vorteile wird auf die zuvor beschriebenen Ausführungsformen der Fig. 1 bis 5 verwiesen.

Alle vorausgehend beschriebenen Wellenleiterteile eignen sich gut für eine Verwendung des jeweiligen Wellenleiterteils in einer Antennenvorrichtung.

Insbesondere können die Wellenleiterteile auch in einem Radarsensor eingesetzt werden.

Fig. 10 zeigt ein Flussdiagramm zum Erläutern einer Ausführungsform des Herstellungsverfahrens für ein Wellenleiterteil einer Antennenvorrichtung.

Alle oben erläuterten Ausführungsformen des Wellenleiterteils können mittels des im Weiteren beschriebenen Herstellungsverfahrens hergestellt werden. Eine Ausführbarkeit des Herstellungsverfahrens ist jedoch nicht auf ein Produzieren dieser Wellenleiterteile beschränkt.

In einem Verfahrensschritt S1 des Herstellungsverfahrens wird ein einteiliger, zweiteiliger oder mehrteiliger Hohlleiter derart gebildet, dass der Hohlleiter ein Innenvolumen zumindest teilweise umgibt. Bei einer vorteilhaften Ausführungsform des Herstellungsverfahrens wird der Hohlleiter als Teilschritt S1a des Verfahrensschritts S1 mit einem Massenanteil von Aluminium von mindestens 50 Gew.-% gebildet. Alternativ kann ein (optionaler) Verfahrensschritt S2 ausgeführt werden, in welchem auf und/oder über mindestens einer zu dem Innenvolumen ausgerichteten Oberfläche des Hohlleiters eine Metallbeschichtung mit einem Massenanteil von Aluminium von mindestens 50 Gew.-% ausgebildet wird.

Damit realisiert auch ein mittels des hier beschriebenen Herstellungsverfahrens produziertes Wellenleiterteil die oben erläuterten Vorteile.

## Patentansprüche

1. Wellenleiterteil für eine Antennenvorrichtung mit
einem einteiligen, zweiteiligen oder mehrteiligen Hohlleiter (10), welcher ein Innenvolumen (12) zumindest teilweise umgibt;
**dadurch gekennzeichnet, dass**
der Hohlleiter (10) einen Massenanteil von Aluminium von mindestens 50 Gew.-% aufweist und/oder auf und/oder über mindestens einer zu dem Innenvolumen (12) ausgerichteten Oberfläche (16) des Hohlleiters (10) eine Metallbeschichtung (22) mit einem Massenanteil von Aluminium von mindestens 50 Gew.-% ausgebildet ist.

2. Wellenleiterteil nach Anspruch 1, wobei der Hohlleiter (10) zumindest teilweise aus einem Kunststoff geformt ist und die auf und/oder über der mindestens einen zu dem Innenvolumen (12) ausgerichteten Oberfläche (16) des Hohlleiters (10) angeordnete Metallbeschichtung (22) mit einem Massenanteil von Aluminium von mindestens 50 Gew.-% aufweist.

3. Wellenleiterteil nach Anspruch 2, wobei der Kunststoff Polyphenylensulfid (PPS), Polyamid (PA), Polybutylenterephthalat (PBT) und/oder Polycarbonat (PC) umfasst.

4. Wellenleiterteil nach Anspruch 2 oder 3, wobei die auf und/oder über der mindestens einen zu dem Innenvolumen (12) ausgerichteten Oberfläche (16) des Hohlleiters (10) angeordnete Metallbeschichtung (22) einen Massenanteil von Aluminium von mindestens 90 Gew.-% aufweist.

5. Wellenleiterteil nach einem der Ansprüche 2 bis 4, wobei die Metallbeschichtung (22) auf ihrer jeweiligen zu dem Innenvolumen (12) ausgerichteten Seite an einer Schutzschicht (24), welche natürliches Aluminiumoxid umfasst, angrenzt.

6. Wellenleiterteil nach einem der Ansprüche 2 bis 5, wobei zwischen der Metallbeschichtung (22) und der benachbarten Oberfläche (16) des Hohlleiters (10) eine Pufferschicht (26) mit einem Massenanteil von Nickel und/oder Chrom von mindestens 50 Gew.-% angeordnet ist.

7. Wellenleiterteil nach Anspruch 6, wobei die Pufferschicht (26) einen Massenanteil von Nickel zwischen 70 Gew.-% und 90 Gew.-% und einen Massenanteil von Chrom zwischen 10 Gew.-% und 30 Gew.-% aufweist.

8. Wellenleiterteil nach einem der Ansprüche 2 bis 7, wobei die Metallbeschichtung (22) und/oder die Schutzschicht (24) auf ihrer jeweiligen zu dem Innenvolumen (12) ausgerichteten Seite von mindestens einer Passivierungsschicht (28), welche Aluminiumoxid, Aluminiumnitrid, Silber, Gold, Chrom und/oder Nickel umfasst, abgedeckt ist.

9. Wellenleiterteil nach Anspruch 1, wobei der einteilige Hohlleiter, zwei Hohlleiterbauteile (10a, 10b) des zweiteiligen Hohlleiters (10) oder alle zumindest drei Hohlleiterbauteile des mehrteiligen Hohlleiters aus mindestens einem Materialblock mit jeweils einem Massenanteil von Aluminium von mindestens 90 Gew.-% herausstrukturiert sind.

10. Wellenleiterteil nach einem der vorhergehenden Ansprüche, wobei der Hohlleiter (10) ein erstes Hohlleiterbauteil (10a) und ein zweites Hohlleiterbauteil (10b) umfasst, wobei das erste Hohlleiterbauteil (10a) und das zweite Hohlleiterbauteil (10b) ohne eine elektrisch leitende Löt- oder Kleberverbindung so zueinander angeordnet sind, dass eine von einem ersten offenen Ende des Innenvolumens (12) zu einem zweiten offenen Ende des Innenvolumens (12) durch das Innenvolumen (12) verlaufende Längsachse (14) definierbar ist, bezüglich welcher das erste Hohlleiterbauteil (10a) auf einer ersten Seite der Längsachse (14) und das zweite Hohlleiterbauteil (10b) auf einer von der ersten Seite weg gerichteten zweiten Seite der Längsachse (14) liegen.

11. Antennenvorrichtung mit einem Wellenleiterteil nach einem der vorhergehenden Ansprüchen.

12. Herstellungsverfahren für ein Wellenleiterteil einer Antennenvorrichtung mit dem Schritt:
Bilden eines einteiligen, zweiteiligen oder mehrteiligen Hohlleiters (10) derart, dass der Hohlleiter (10) ein Innenvolumen (10) zumindest teilweise umgibt (S1);
**dadurch gekennzeichnet, dass**
der Hohlleiter (10) mit einem Massenanteil von Aluminium von mindestens 50 Gew.-% gebildet wird (S1a) und/oder auf und/oder über mindestens einer zu dem Innenvolumen (12) ausgerichteten Oberfläche (16) des Hohlleiters (10) eine Metallbeschichtung (22) mit einem Massenanteil von Aluminium von mindestens 50 Gew.-% ausgebildet wird (S2).
